# EUROPÄISCHE PATENTSCHRIFT

(11) **EP 0 179 340 B1**
(45) Veröffentlichungstag und Bekanntmachung des Hinweises auf die Patenterteilung: **26.04.1989**
(21) Anmeldenummer: 85112630.0
(22) Anmeldetag: 04.10.1985
(51) Int. Cl.: D02G 3/40

(54) **Verfahren und Vorrichtung zum Herstellen eines Flockfadens oder -garnes und Flockfaden oder -garn**
Method and apparatus for producing a flocked yarn, and a flocked yarn
Procédé et appareil pour la production de fil floqué et fil floqué

(30) Priorität: 20.10.1984 DE 3438616
(43) Veröffentlichungstag der Anmeldung: 30.04.1986
(73) Patentinhaber: UNIROYAL ENGLEBERT TEXTILCORD S.A., L-8401 Steinfort (LU)
(72) Erfinder: Goerens, Robert Leon, L-4101 Esch/Alzette (LU)
(74) Vertreter: Dovern, Paul J.

(56) Entgegenhaltungen:
- DE-A- 1 635 536
- FR-A- 2 541 694

## Beschreibung

Verfahren und Vorrichtung zum Herstellen eines Flockfadens odergarnes und Flockfaden oder- garn.

Die Erfindung bezieht sich auf ein Verfahren zum Herstellen eines elektrostatisch beflockten faden- oder garnförmigen Materials, bei dem mit Klebemittel versehene, geerdete Grund- oder Trägerfäden durch ein elektrostatisches Feld hoher Spannung hindurch bewegt und hier mit herangeführten, vorbehandelten Kurzfasern, sogenanntem Flockmaterial, -bezogen auf die Trägerfadenoberfläche rundumbeflockt werden.

Die Vorrichtung nach Erfindung bezieht sich auf eine Anlage, die aus einem Flockmaterialspeicher, einem Flockmaterialdosiermittel und einem Flockmaterialtransportmittel, aus einer aus zwei im Abstand zueinander angeordneten, an elektrischer Hochspannung anschließbaren Elektroden, einem Fadenabzugswerk, einer Fadenspannvorrichtung und einem Fadentrockner besteht. Das Flockmaterial fördernde Transportmittel ist durch den Zwischenraum zwischen den Elektroden durchlaufend angeordnet. Der Beflockungskammer sind Speicher und Dosiermittel sowie eine Klebemittelauftragvorrichtung vorgeordnet. Die vom Spulengatter vor der Beflockungskammer abgezogene Fadenschar wird durch eine Spannvorrichtung gerade gehalten. Die beflockte Fadenschar wird durch einen im Anschluß an die Beflockungskammer angeordneten Trockner geleitet und die Fäden werden danach durch eine Aufspulvorrichtung aufgewickelt.

Die bekannten Flockfäden oder -garne, die auf Web-, Raschel-, Wirk-, Strick- oder Non-Wovenmaschinen verarbeitet oder zum Herstellen von Bändern, Bordüren, Geweben, Gewirken oder Gestrichen verwendet werden, weisen aufgrund ihrer gleichmäßigen Beflockung und gleichen Flockkonstruktion eine optisch gleichmäßig erzeugte Oberfläche auf.

Diese kann nur durch Bindungen oder Legungen der Flockfäden in konstruiert gleichmäßigen Bildern oder Dessins unterbrochen oder ein Dessin kann optisch durch verschiedene Farben der einzelnen Flockfäden erzeugt werden. Der Rapport dieser Dessins ist vorprogrammiert. Auf diese Weise werden z. B. Fischgräten-, Karo- oder Pepitamuster erhalten. Diese ergeben glatte, einheitliche oder bindungsgemusterte Waren.

Nach dem Grundgedanken der Erfindung sollen Dessins aus Flockfäden hergestellt werden, die ein sich nicht wiederholendes Bild aufweisen. Dabei soll sich weder eine Bilderung, noch ein Rapport zeigen.

Nach der technischen Aufgabe der Erfindung soll ein qualitativ einwandfreies, jedoch wirres Oberflächenbild durch Beflocken der Trägerfäden während des laufenden Produktionsprozesses erzielt werden.

Erfindungsgemäß erreicht man dies dadurch, daß während des laufenden Beflockungsprozesses bestimmte, jedoch wählbare Trägerfadenlängen unterschiedlich beflockt werden, indem Flockmaterial in unterschiedlichen Flockbildern in unregelmäßiger Folge auf den Trägerfaden aufgeflockt wird. Hierbei ist unter einem Flockbild ein einmal mehr, ein anderes Mal weniger dichtes und/oder wirres oder radial geordnetes Rundumbeflocken zu verstehen. Zusätzlich sind die Flockfaserlängen und die Flockfarben unterschiedlich und außerdem ist die Beflockung je Fadenlänge ungleich, gleich oder gemischt vorhanden.

Auf diese Weise werden Flockfäden erzeugt, die sich durch unterschiedliche Strukturen des Flockes in einer gewollt unkontrollierten Reihenfolge von unterschiedlichen Beflockungsarten und in unterschiedlichen Abständen kennzeichnen.

Die hieraus erzeugten Dessins zeigen weder Bilderung, noch Rapport. Es liegt kein sich widerholendes Bild vor. Eine solche gleichmäßige Ungleichmäßigkeit bringt Leben und Fantasie in das Dessin. Dessins mit einer hohen Flockqualität und mit einem solchen völlig neuen Warenbild und Charakter konnten bisher nicht erzeugt werden.

Die ungleichmäßige Beflockung kann frei beliebig während des Beflokkungsprozesses oder durch gesteuerten Einsatz der Einflußgrößen für die Beflockung während des laufenden Prozesses erfolgen. Die unterschiedlichen Flockbilder unterscheiden sich nach Faserlänge, Faserdichte und Faseranordnungsrichtung, d. i. radial oder nicht radial, zum Fadenträger.

Die Unregelmäßigkeiten sind erreichbar durch Regulierung der Fadenspannung des Grund- oder Trägerfadens. Dadurch wird entweder eine radiale Rundumbeflockung oder eine überwiegend wirre Rundumbeflockung, d. i. eine nicht radiale Rundumbeflockung zur Fadenoberfläche, erzielt. Die Unregelmäßigkeiten sind ferner erreichbar durch Regulierung der Elektrodenhochspannung, durch die eine optimale dichte radiale oder wirre oder eine. geringer dichte Beflockung erreicht wird. Des weiteren ist durch wahlweises Zuschalten der einen und/oder anderen vorhandenen Dosiervorrichtung, die unterschiedliche, nach Feinheit, Länge und Färbung getrennte Flockmaterialien enthalten, eine bewußte Flockbildunregeimäßigkeit zu steuern.

Das Verfahren nach Anmeldung erlaubt es, einen beflockten Faden herzustellen, der in seiner Vielfalt der einzelnen, sich aneinanderreihenden Flockkonstruktionen mit keinem bekannten Produkt hinsichtlich Ausdruckkraft und Fantasie bei hoher Qualität zu vergleichen ist. Die Kombination der einzelnen Flockkonstruktionen betrifft sowohl die jeweiligen Längenabschnitte des Grund- oder Trägerfadens als auch die unterschiedlichen Reihenfolgen im beflockten Faden.

Dabei ist je nach dem Späteren Verwendungszweck oder der vorgesehenen Verarbeitungsmethode des Flockfadens die Rapportgröße im Garn einstellbar. Sie kann bevorzugt zwischen 10 und 5000 Metern betragen. Dadurch ist für den Weiterverarbeiter der beflockten Fäden gewährleistet, daß ein einwandfreies, geordnet wirres Warenbild des Gewebes, Gewirkes o. dgl. ohne die gefürchtete Bilderung zu erhalten ist.

Die Flockkonstruktionen in der wahlweisen Reihenfolge können auf beliebigen Längen von bevorzugt 5 cm bis 7 m geändert werden. Gleichzeitig ändern sich dadurch auch die optisch wahrzunehmenden Farbeindrücke. Dies ergibt einen sogenannten Effekflockfaden.

Der erhaltene Flockfaden weist auf bestimmten, jedoch wählbaren Längenabschnitten sowohl dichte radiale als auch wirre Beflockung, teils mit langen, teils mit kurzen Flockfasern in einmal mehr und einmal weniger dichter Flockanordnung auf. Dadurch wirkt jeder so erhaltene Flockfaden besonders effektvoll. Man erhält insoweit einen neuen Effektflockfaden. Die bewußte Unregelmäßigkeit in Konstruktion und Folge ist erzielbar, indem die Fäden durch eine Reihe von Einstellmöglichkeiten während der Produktion beflockt werden. Dies erfolgt in einer Vorrichtung, die im wesentlichen aus einem Flocktransportmittel mit bevorzugt mehreren, verschiedene Flockkonstruktionen enthaltenden Vorrats-/Dosiervorrichtungen, aus zwei im Abstand zueinander angeordneten, an Hochspannung angeschlossenen und spannungsregelbaren Elektroden sowie einem Fadenabzugswerk mit die Fadenspannung regelbarer Spannvorrichtung besteht. Durch diese Vorrichtung werden die Grund -oder Trägerfäden hindurchbewegt und bevorzugt gesteuert unregelmäßig beflockt.

Die Erfindung ist in Ausführungsbeispielen dargestellt und erläutert. Es zeigt
Fig. 1 eine Auswahl von verschiedenen Flockbildern für ein Effektflockgarn,
Fig. 2 eine Vorrichtung zum Herstellen eins Effektflockgarnes, schematisch dargestellt,
Fig. 3 einen Effektflockfaden, der aus sich aneinanderanschließenden unterschiedlichen Flockbildern besteht.

Verschiedene Flockkonstruktionsanordnungen, Flockbilder genannt, sind in einer Auswahl in Fig. 1 dargestellt. Der Trägerfaden ist mit 19 und der Flock ist mit 20 bezeichnet. Es zeigt
Bild 21 einen dicht, radial rundumbeflockten Fadenabschnitt ; Flockschnittlänge etwa 0,5-1 mm, Flockdichte 100 %, bezogen auf die Fadenoberfläche ;
Bild 22 einen weniger dicht, radial rundumbeflockten Fadenabschnitt, Flockschnittlänge etwa 0,5-1 mm, Flockdichte etwa 85-90 %;
Bild 23 einen dicht, wirr beflockten Fadenabschnitt ; Flockschnittlänge etwa 0,5-1 mm, Flockdichte 98-100 ;
Bild 24 einen weniger dicht, wirr beflockten Fadenabschnitt ; Flockschnittlän^{g}e etwa 0,5-1 mm, Flockdichte 85-90 %; Der Flock nach Bild 23 und 24 steht nicht im Winkel von im wesentlichen 90° zum Fadenkern, sondern unter zum Teil erheblich abweichendem Winkel von bis zu 30°,
Bild 25 einen dicht, radial rundumbeflockten Fadenabschnitt ; Flockschnittlänge etwa 1-1,5 mm, Flockdichte 100 %, bezogen auf die Fadenoberfläche ;
Bild 26 einen weniger dicht, radial rundumbeflockten Fadenabschnitt ; Flockschnittlänge etwa 1-1,5 mm, Flockdichte etwa 85-90 % ;
Bild 27 einen dicht, wirr beflockten Fadenabschnitt ; Fadenlänge etwa 1-1,5 mm, Flockdichte 98-100 % ;
Bild 28 einen weniger dicht, wirr beflockten Fadenabschnitt ; Fadenschnittlänge etwa 1-1,5 mm, Flockdichte 85-90 %. Es gilt das zu Bild 24 ergänzend Genannte.

Die Vorrichtung zum Beflocken nach Fig. 2 besteht aus einem Endlosförderer 15, den der Beflockungskammer 11 einlaufseitig zugeordneten, unterschiedliche Flockmaterialien bereithaltenden Flockspeichern 2, 3, 4, die aus den Behältern 5, 7, 9 und den Dosiervorrichtungen 6, 8, 10 gebildet sind, der Beflockungskammer 11 mit der an Hochspannung anschließbarer oberer Elektrode 12 und unterer Elektrode 13, dem Abzugsspulengatter 16, dem Trockner 17 und der die Fadenspannung regelbaren Spannvorrichtung 18, wobei letztere und das Gatter das Abzugswerk bilden. Das elektrostatische Feld ist mit 14 bezeichnet.

Durch diese Vorrichtung 1 werden die Grund-oder Trägerfäden 19 hindurchbewegt und in der Beflockungskammer 11 mit Flock 20 unterschiedlich beflockt.

Der in Fig. 3 dargestellte Effektflockfaden 30 besteht aus verschiedenen, in unregelmäßiger Folge aufgeflockten Flockbildern 21-28, wobei für die Rapporteinheiten, d. i. reine Beflockung und Obergang zu einer folgenden Beflockung unterschiedlicher Art in der Zeiteinheit, z. B. pro Sekunde 0,2 Meter Fadenweg, eine wechselnde Hochspannung von z. B. 50 KV auf 40 KV, wechselnde Fadensfannung von z. B. 400 Gramm auf 800 Gramm bzw. auf 200 oder 600 Gramm sowie wechselnde Dosierungen von der einen auf auf die andere Flockkonstruktion angegeben sind.

Hiernach bedeuten R - Rapporteinheit, Ü - Übergang, Oberlappung, E - Hochspannung, F - Fadenspannung und D - Dosierung, z. B. Di D₂...

Durch die unterschiedlichen Steuerungen/Zeiteinheit sind bei jeder der einzelnen Einflußgrößen die Obergänge bzw. Überlappungen und die Abstände zu den jeweiligen Flockbildkonstruktionen in den betreffenden Fädenlängenabschnitten sehr unterschiedlich. Derartige Effektflockfäden lassen in der Weiterverarbeitung zu Geweben oder anderen Textilwaren eine unerwünschte Bilderung nicht entstehen.

Einsatzgebiete sind z. B. die Polsterindustrie, insbesondere Automobilpolsterungen. Der Trägerfaden wird zunächst bei Fadenspannung F=400 g und elektrischer Hochspannung E=50 KV mit Flockmaterial in Dosierung D, auf einer Fadenlänge 29L, mit Flock nach Flockbild 21=kurze Faser radial, dicht rundumbeflockt und dann nach einer ersten Änderung der elektrischen Hochspannung E'auf 40 KV weniger dicht beflockt. An der Überlappungsstelle Ü liegt keine reine Flockkonstruktion vor. Es folgt jetzt die Beflockung mit Fasern nach Flockbild 22 und danach eine weitere Hochspannungsänderung auf E=50 KV, jedoch inzwischen geänderter Fadenspannung F'auf 600 g und eine dadurch bewirkte wirre Beflockung nach Flockbild 23.

Hiernach wird die Dosierung von D₁ auf D₂ geändert. Bei Hochspannung E=40 KV und ab- , nehmender Fadenspannung F wird nun Flock auf einer Fadenlänge 291₂ nach Flockbild 26 mit langen Fasern radial, jedoch weniger dicht aufgeflockt.

Die Folge in der Beflockung mit unterschiedlichen Flockkonstruktionen und Flockarten aufgrund wechselnder Einflußgrößen bezüglich Fadenspannung F, Hochspannung E und Material bzw. dessen Dosierung D setzt sich in der angegebenen Folge mit Flockbild 28, 25 usw. fort.

Die Rapporteinheit R ist hier z. B. nach 1000 s bei laufender Produktion des Effektflockfadens 30 mit rd. 236 m erreicht und wiederholt sich bei der Produktion der weiteren Effektflockfadenrapportlänge.

Auf diese Weise wird ein Effektflockfaden erhalten, der bei der Herstellung von Dessins weder Bilderung, noch Rapport zeigt, da die gewollt gleichmäßige Ungleichmäßigkeit einen bisher nicht möglichen Warencharakter erzeugt, der aufgrund der hohen Flockqualität ein neues Warenbild schafft.

## Patentansprüche

1. Verfahren zum Herstellen eines elektrostatisch beflockten fadenoder garnförmigen Materials, bei dem mit Klebemittel versehene, geerdete Grund- oder Trägerfäden (19) durch ein elektrostatisches Feld (14) hoher Spannung hindurchbewegt und hier mit herangeführten, vorbehandelten Kurzfasern (Flockmaterial 20), bezogen auf die Trägerfadenoberfläche, rundum beflockt werden, dadurch gekennzeichnet, daß während der laufenden Produktion des Flockfadens oder -garnes (30) bestimmte wählbare Trägerfadenlängen (291₁. 291₂...) unregelmäßig mit Flockmaterial (20) unterschiedlicher Flockbilder (21-28) ungleichmäßig beflockt werden.

2. Verfahren nach Anspruch 1, dadurch gekennzeichnet, daß die ungleichmäßige Beflockung des Trägerfadens (19) durch gesteuerten Einsatz der Einflußgrößen (Material, Dosierung, Spannung) während der laufenden Flockfadenherstellung erfolgt.

3. Verfahren nach Anspruch 1 und 2, dadurch gekennzeichnet, daß Flockmaterial (20) mit nach Faserlänge, Faserdichte und Faseranordnungsrichtung unterschiedlichem Flockbild (21-28) auf die Trägerfäden (19) aufgeflockt wird.

4. Verfahren nach Anspruch 1 bis 3, dadurch gekennzeichnet, daß Flockmaterial (20) unterschiedlicher Färbung verwendet wird.

5. Verfahren nach Anspruch 1 bis 4, daruch gekennzeichnet, daß die Fadenspannung F der Trägerfäden (19) während der Flockfadenproduktion geändert wird.

6. Verfahren nach Anspruch 1 bis 5, dadurch gekennzeichnet, daß die Hochspannung E des elektrostatischen Feldes (14) während der Flockfadenproduktion geändert wird.

7. Verfahren nach Anspruch 1 bis 6, dadurch gekennzeichnet, daß die Zuschaltung der einzelnen unterschiedlichen Flockmaterialien aus den Flockspeichern (2, 3...) während der Flockfadenproduktion geändert wird.

8. Verfahren nach Anspruch 1 bis 7, dadurch gekennzeichnet, daß die Dosierung (D₁, D₂..) der Flockmaterialien (20) während der Flockfadenproduktion geändert wird.

9. Vorrichtung zum Durchführen des Verfahrens nach Anspruch 1 bis 8, bestehend aus Flockspeicher, -dosier- und -transportmittel (2, 3, 4; 5, 7, 9 ; 6, 8, 10 ; 15), aus zwei im Abstand zueinander ange ordneten, an elektrischer Hochspannung anschließbaren Elektroden (12, 13), einem Fadenabzugswerk (16), Fadenspannvorrichtung (18) und Trockner (17), dadurch gekennzeichnet, daß Speicher- und Dosiervorrichtungen (2-4 ; 6-10) für unterschiedliche Flockkonstruktionen und -farben im Einförderbereich zur Beflockungskammer (11) vorgesehen sind, und daß die Dosiermittel (6, 8, 10), die Elektroden (12, 13) und die Fadenspannvorrichtung (18) regelbar vorliegen.

10. Flockfaden oder -garn, bestehend aus Träger^{f}aden (19) und Flock (20), hergestellt nach den Ansprüchen 1 bis 9, gekennzeichnet durch einen mit unterschiedlichen Flockbildern (21-28) in beliebiger Folge in bestimmten wählbaren Fadenlängen (291,...) vorliegenden beflockten Effektflockfaden (30).

11. Flockfaden nach Anspruch 10, dadurch gekennzeichnet, daß ein mit Rapportgröße im Garn oder Faden einstellbarer Effektflockfaden vorliegt.

## Claims

1. A method for producing an electrostatically flocked, filamentary or yarn-like material, wherein earthed baseor carrier-filaments (19), which are provided with an adhesive, are conducted through en electrostatic field (14) of high voltage and are flocked all-over with previously-treated short fibres which have been conducted thereto (flock material 20), relative to the carrier-filament surface, characterised in that, during the on-going production of the flock filament or yarn (30), predetermined selectable carrier-filament lengths (291_{1.}291₂- ..) are unevenly flocked in an irregular sequence with flock material (20) of different flock patterns (21-28).

2. A method as claimed in claim 1, wherein the carrierfilament (19) is unevenly flocked by the controlled use of the influential parameters (material, metering, tension) whilst the flock filament is being produced.

3. A method as claimed in claims 1 and 2, wherein flock material (20), having a flock pattern (21-28) which is variable in terms of fibre length, fibre density and direction of fibre disposition, is flocked onto the carrier-filaments (19).

4. A method as claimed in claims 1 to 3, wherein flock material (20) having a variable coloration is used.

5. A method as claimed in claims 1 to 4, wherein the filament tension F of the carrier-filaments (19) is changed during production of the flock filament.

6. A method as claimed in claims 1 to 5, wherein the high voltage E of the electrostatic field (14) is changed during production of the flock filament.

7. A method as claimed in claims 1 to 6, wherein the switching-off operation for the individual, different flock materials from the flock storage means (2, 3...) is changed during production of the flock filament.

8. A method as claimed in claims 1 to 7, wherein the metering (Dᵢ, D₂...) of the flock materials (20) is changed during production of the flock filament.

9. A device for carrying out the method as claimed in claims 1 to 8, comprising flock storage means, flock metering means and flock conveyor means (2, 3, 4 ; 8, 7, 9 ; 6, 8, 10 ; 15), two electrodes (12, 13) which are spaced from one another and are connectable to electrical high voltage, a filament unwinding mechanism (16), a filament tensioning device (18) and a drying device (17), characterised in that storage and metering means (2-4 ; 6-10) for different flock structures and colours are provided in the inlet region of the flocking chamber (11), and the metering means (6, 8, 10), the electrodes (12, 13) and the filament tensioning device (18) are adjustable.

10. A flock filament or yarn, comprising carrier-filaments (19) and flock (20), produced in accordance with claims 1 to 9, characterised by an effect flock filament (30) which is provided with different flock patterns (21-28) in any desirable sequence in pre-determined, selectable filament lengths (291, ...).

11. A flock filament as claimed in claim 10, wherein an effect flock filament is provided which is adjustable with respect to repeat size in the yarn or filament.

## Revendications

1. Procédé pour fabriquer un matériau en forme de fil ou de filé, floqué par voie électrostatique,. et selon lequel on déplace des fils d'armure ou des fils de support (19) garnis de colle et mis à la terrer à travers un champ électrostatique (14) à haute tension et, dans ce champ, on appose par flocage, sur le pourtour de la surface des fils de support, des fibres courtes prétraitées (matériau en forme de flocs 20), que l'on approche, caractérisé en ce que pendant la fabrication en continu du fil ou du filé floqué (20), on réalise un flocage irrégulier sur des longueurs déterminées, pouvant être choisies (291₁. 2912,,,), des fils de support avec un matériau en forme de flocs (20) fournissant différentes configurations de flocs (21-28).

2. Procédé selon la revendication 1, caractérisé en ce que le flocage irrégulier du fil de support (19) est réalisé grâce à l'utilisation commandée des paramètres (matériau, dosage, tension) pendant la fabrication en continu du fil floqué.

3. Procédé selon les revendications 1 et 2, caractérisé en ce qu'on dépose par flocage le matériau en forme de flocs (20) sur des fils de support (19) avec des configurations de flocs (21-28) qui diffèrent en fonction de la longueur, de la densité et de la direction d'orientation des fibres.

4. Procédé selon les revendications 1 à 3, caractérisé en ce qu'on utilise des matériaux en forme de flocs (20) possédant des couleurs différentes.

5. Procédé selon les revendications 1 à 4, caractérisé en ce qu'on modifie la tension F appliquée aux fils de support (19) pendant la fabrication du fil floqué.

6. Procédé selon les revendications 1 à 5, caractérisé en ce qu'on modifie la haute tension E du champ électrostatique (14) pendant la fabrication du fil floqué.

7. Procédé selon les revendications 1 à 6, caractérisé en ce qu'on modifie l'apport des différents matériaux en forme de flocs en provenance des cuves à flocs (2, 3...) pendant la fabrication du fil floqué.

8. Procédé selon les revendications 1 à 7, caractérisé en ce qu'on modifie le dosage (Dₗ, D_{z}...) des matériaux en forme de flocs (20) pendant la fabrication du fil floqué.

9. Dispositif pour la mise en oeuvre du procédé selon les revendications 1 à 8, caractérisé par des moyens de stockage, de dosage et de transport des flocs (2, 3, 4 ; 5, 7, 9 ; 6, 8, 10 ; 15), par deux électrodes (12, 13) disposées à distance l'une de l'autre et pouvant être raccordées à une haute tension électrique, un mécanisme (16) de dévidage du fil, un dispositif (18) de mise en tension du fil et un séchoir (17), caractérisé en ce que les dispositifs de stockage et de dosage (2-4 ; 6-10) sont prévus pour différentes constitutions et différentes couleurs de flocs dans la zone d'introduction dans la chambre de flocage (11), et que les moyens de dosage (6, 8, 10), les électrodes (12, 13) et le dispositif (18) de mise en tension du fil sont réglables.

10. Fil ou filé floqué, constitué par des fils de support (19) et des flocs (20) et fabriqué selon les revendications 1 à 9, caractérisé par un fil d'effet floqué (30) comportant différentes configurations de fJocs (21-28) se succédant selon une suite quelconque sur des longueurs de fil déterminées, pouvant être choisies (291,...).

11. Fil floqué selon la revendication 10 caractérisé en ce qu'il est prévu un fil d'effet floqué, réglable avec une grandeur de répétition dans le fil ou le filé.
